# EUROPÄISCHE PATENTSCHRIFT

(11) **EP 0 726 335 B1**
(45) Veröffentlichungstag und Bekanntmachung des Hinweises auf die Patenterteilung: **06.05.1998**
(21) Anmeldenummer: 96101716.7
(22) Anmeldetag: 07.02.1996
(51) Int. Cl.: C23F 11/14, C10M 133/16

(54) **Lactobionsäureamid enthaltende Korrosionsschutzmittel**
Lactobionamide containing corrosion inhibiting composition
Compositions inhibitrices de la corrosion contenant un amide de l'acide lactobionique

(30) Priorität: 13.02.1995 DE 19504639
(43) Veröffentlichungstag der Anmeldung: 14.08.1996
(73) Patentinhaber: Solvay Deutschland GmbH, D-30173 Hannover (DE)
(72) Erfinder: Gerling, Klaus-Günther, D-30880 Laatzen (DE); Rau, Helge, D-31303 Burgdorf (DE); Wendler, Kornelia, D-31319 Sehnde (DE); Schwarz, Petra, D-51143 Köln (DE); Uhlig, Karlheinz, D-47802 Krefeld (DE)
(74) Vertreter: Lauer, Dieter, Dr.

(56) Entgegenhaltungen:
- EP-A- 0 569 869
- DE-B- 1 155 771
- US-A- 2 752 334

## Beschreibung

Die Erfindung betrifft die Verwendung von Lactobionsäure-N-alkylamiden als Korrosionsschutzmittel.

Bei vielen Vorgängen der Metallbearbeitung wie z.B. Schneiden, Schleifen oder Bohren werden Korrosionsschutzmittel eingesetzt, um die bearbeiteten Metallgegenstände vor Rostbildung zu schützen. Viele der bisher üblichen Korrosionsschutzmittel enthalten schwefelhaltige Verbindungen wie z.B. Petrolsulfonate oder Alkylarylsulfonsäuren oder stickstoffhaltige Verbindungen wie z.B. sekundäre Amine oder Alkanolamine. Schwefelhaltige Korrosionsschutzmittel haben dabei den Nachteil, daß deren Wirkstoffe leicht von schwefelreduzierenden Mikroorganismen modifiziert bzw. abgebaut werden. Bei aminhaltigen Korrosionsschutzmitteln, welche insbesondere sekundäre Amine enthalten, besteht die Möglichkeit, daß aus ihren gesundheitsgefährdende Nitrosamine freigesetzt werden, welche sich zuvor durch unkontrollierte chemische Reaktionen gebildet haben. Es besteht somit immer noch der Bedarf nach neuen Korrosionsschutzmitteln, welche diese Nachteile des Standes der Technik nicht aufweisen. Hierbei sind insbesondere neue aminfreie Korrosionsschutzmittel wünschenswert, die als korrosionsinhibierendes Agens einen auch unter Umweltschutzgesichtspunkten günstigen Wirkstoff auf Basis nachwachsender Rohstoffe enthalten.

Aus EP 0 569 869 sind Lactobionsäureamidgemische bekannt, die durch Umsetzung von Lactobionsäure oder Lactobionsäurederivaten mit einem Fettamingemisch in einem niederen Alkylalkohol hergestellt werden. Auf Grund ihrer grenzflächenaktiven Eigenschaften und ihrem günstigen Schaumverhalten finden sie in Wasch-, Spül- und Reinigungsmittelzubereitungen, in Weichspülmitteln sowie kosmetischen Formulierungen Verwendung.

Eine korrosionsinhibierende Wirkung derartiger Lactobionsäuregemische kann dieser Schrift nicht entnommen werden.

Der vorliegenden Erfindung liegt die Aufgabe zugrunde, neue Korrosionsschutzmittel zur Verfügung zu stellen.

Überraschenderweise wurde nun gefunden, daß Lactobionsäure-N-alkylamide, eine korrosionsinhibierende Wirkung besitzen.

Gegenstand der Erfindung ist somit die Verwendung von Lactobionsäure-N-alkylamiden als Korrosionsschutzmittel. Bevorzugt werden Lactobionsäure-N-alkylamide, deren über die Amidfunktion gebundene gesättigte oder teilweise ungesättigte Alkylreste eine Kettenlänge von 8 bis 18 Kohlenstoffatomen aufweisen, verwendet.

Insbesondere werden solche Lactobionsäure-N-alkylamide verwendet welche durch die Umsetzung von Lactobionsäure oder reaktiven Lactobionsäurederivaten, vorzugsweise Lactobionsäurelacton, mit einem primären Fettamingemisch erhalten wurden. Als "primäre Fettamine" werden im Rahmen der vorliegenden Erfindung primäre Amine bezeichnet, welche einen dem aliphatischen Rest einer Fettsäure entsprechenden aliphatischen Rest enthalten. Fettamine können z.B. technisch aus Fettsäuren erhalten werden, in dem diese zunächst in ihre Nitrile überführt werden, welche anschließend zu Aminen reduziert werden. Bevorzugt werden Fettamingemische eingesetzt, welche aus natürlich vorkommenden Fettsäuregemischen gewonnen werden. Der Anteil an ungesättigten Fettaminen schwankt dabei in diesen Fettamingemischen zwischen ca. 5 und 85 Gew.-%.

Besonders bevorzugt werden als Korrosionsschutzmittel Lactobionsäure-N-alkylamide aus der Gruppe Lactobionsäure-N-Oleylamid, Lactobionsäure-N-Kokosamid und Lactobionsäure-N-Talgamid verwendet. Diese besonders bevorzugten Lactobionsäure-N-alkylamide können leicht durch die Umsetzung von Lactobionsäure bzw. Lactobionsäurederivat mit den entsprechenden Fettamingemischen hergestellt werden. So wird mit Oleylamin ein Fettamingemisch bezeichnet, welches aus einem aus Sonnenblumenöl und/oder Sojaöl stammenden Fettsäuregemisch gewonnen wurde. Mit Kokosfettamin wird ein entsprechendes sich aus Kokosfett herleitendes Fettamingemisch, mit Talgamin ein entsprechendes sich aus Talg herleitendes Fettamingemisch bezeichnet. Neben gesättigten Fettaminen ist in diesen natürlichen Fettamingemischen immer ein gewisser Anteil ungesättigter Fettamine vorhanden. Aus Sonnenblumenöl gewonnenes Oleylamin enthält z.B. ca. 14 Gew.-% an gesättigten Fettaminen mit 12 bis 18 Kohlenstoffatomen und ca. 85 Gew.-% an ungesättigten Fettaminen mit 14 bis 18 Kohlenstoffatomen. Aus Sojaöl gewonnenes Oleylamin (auch Sojaamin genannt) enthält z.B. ca. 16 Gew.-% an gesättigten C₁₆-Fettaminen, ca. 15 Gew.-% an gesättigten C₁₈-Fettaminen sowie einen Anteil von ca. 63 Gew.-% an ungesättigten Fettaminen mit 14 bis 18 Kohlenstoffatomen. Kokosfettamin enthält z.B. ca. 50 Gew.-% an gesättigten C₁₂-Fettaminen, ca. 18 Gew.-% an gesättigten C₁₄-Fettaminen ca. einen Anteil von ca. 7 Gew.-% an ungesättigten C₁₈-Fettaminen. Talgamin enthält z.B. ca. 29 Gew.-% an gesättigten C₁₆-Fettaminen, ca. 23 Gew.-% an gesättigten C₁₈-Fettaminen sowie einen Anteil von ca. 42 Gew.-% an ungesättigten Fettaminen mit 14 bis 18 Kohlenstoffatomen.

Lactobionsäure(=4-(β-D-Galacto)-D-Glukonsäure) und Lactobionsäurelacton sowie deren Herstellung sind bereits bekannt. Lactobionsäure kann beispielsweise auf bekannte Weise durch Oxidation von Lactose erhalten werden.

Vorzugsweise werden als erfindungsgemäße Korrosionsschutzmittel die Lactobionsäure-N-alkylamide in Form einer wäßrigen Lösung verwendet. Die wäßrigen Lösungen der Lactobionsäure-N-alkylamide können dabei alleine oder auch im Gemisch mit weiteren Verbindungen als Korrosionsschutzmittel eingesetzt werden. Der Gehalt an Lactobionsäure-N-alkyl-amiden, bezogen auf die wäßrige Lösung, kann dabei im für Korrionsschutzmittel üblichen Konzentrationsbereich, zweckmäßigerweise im Konzentrationsbereich von 0,1 bis 20 Gew.-%, z.B. im Konzentrationsbereich von 1 bis 10 Gew.-%, liegen. Der pH-Wert der wäßrigen Korrosionsschutzmittel sollte unterhalb pH 9,0 liegen.

Die erfindungsgemäßen Korrosionsschutzmittel, die Lactobionsäure-N-alkylamide in einer wäßrigen Lösung enthalten, können vollständig klare Lösungen oder, insbesondere bei Gegenwart anderer Verbindungen, feinverteilte Emulsionen sein, die transparent, opal oder auch milchig trüb sein können.

Neben Lactobionsäure-N-alkylamiden können die erfindungsgemäßen Korrosionsschutzmittel alle für Korrosionsschutzmittel üblichen Verbindungen, z.B. Petrolsulfonate, Mineralöle oder andere Additive enthalten.

Die erfindungsgemäß verwendeten Lactobionsäure-N-alkylamide zeigen emulgierende und korrosionsinhibierende Wirkung in mineralölhaltigen, wäßrigen Metallbearbeitungsmitteln. Ein weiterer Gegenstand der Erfindung ist daher die Verwendung der Lactobionsäure-N-alkylamide in Metallbearbeitungsmitteln, insbesondere wasserhaltigen Metallbearbeitungsmitteln. Unter Metallbearbeitungsmitteln werden dabei alle zur Metallbearbeitung üblichen Flüssigkeiten, insbesondere Kühlschmiermittel, Bohr-, Schneid- und Schleiföle, Entrostungs-, Entlackungs- und Passivierungsmittel verstanden. Mit den erfindungsgemäß verwendeten Lactobionsäure-N-alkylamiden ist es möglich, Metallbearbeitungsemulsionen herzustellen, welche in hohem Maße Wasser enthalten, ohne daß es dabei zur Rostbildung kommt. Neben einem guten Korrosionsschutz zeichnen sich die erfindungsgemäßen Korrosionsschutzmittel durch eine ausgezeichnete Hautverträglichkeit und hohe biologische Abbaubarkeit aus.

Die korrosionsinhibierende Wirkung der erfindungsgemäß verwendeten Lactobionsäure-N-alkylamiden wurde mittels des Späne/Filterpapier-Verfahrens nach der DIN 51360, Teil 2, ermittelt.

Die nachfolgenden Beispiele sollen die Erfindung weiter erläutern, ohne sie jedoch in ihrem Umfang zu begrenzen.

### Beispiele

### 1. Herstellung von Lactobionsäure-N-Oleylamid:

500 g Lactobionsäurelacton wurden in einem Mörser fein gerieben und dann portionsweise bei 50 bis 60°C in 1,6 l Methanol gelöst. In diese Lösung wurden 324,4 g geschmolzenes Oleylamin unter Rühren zugegeben. Diese gesamte, noch klare Lösung wurde 1 Stunde bei Raumtemperatur gerührt und anschließend für ca. 12 Stunden stehengelassen. Es fiel ein weißer Niederschlag aus, der abfiltriert, mit Methanol gewaschen und dann im Vakuumtrockenschrank bei 30°C getrocknet wurde. Die Ausbeute betrug 93 Gew.-% Lactobionsäure-N-Oleylamid, bezogen auf Lactobionsäurelacton.

Wie beispielhaft für Lactobionsäure-N-Oleylamid beschrieben, erfolgte auch die Herstellung der übrigen Lactobionsäureamide.

### 2. Bestimmung der Korrosionsschutzeigenschaften:

Die Korrosionsschutzeigenschaften wurden gemäß der DIN-Norm 51360, Teil 2, durchgeführt.

Graugußspäne (Werkstoff DIN 1691-GG30 von etwa 5 mm x mm-Größe) wurden mit Petrolether gewaschen, durch ein Drahtsieb gesiebt und bei ca. 105°C im Trockenschrank getrocknet. Nach der Trocknung wurde es vermieden, die Späne mit der Hand zu berühren.

In eine Petri-Schale wurde ein Rundfilter aus Filtrierpapier (Durchmesser 40 mm) gelegt und mit 2 g (± 0,1 g) der getrockneten Späne gleichmäßig bestreut. Anschließend wurden die Späne mit 2 ml der zu untersuchenden Lösung mittels einer Vollpipette gleichmäßig benetzt. Es wurde der Deckel der Petri-Schale aufgelegt und die Petri-Schale für 2 Stunden bei Raumtemperatur stehengelassen. Dann wurden die Späne vom Rundfilter entfernt, das Rundfilter unter fließendem Wasser abgespült, in Aceton etwa für 5 Sekunden geschwenkt und bei Raumtemperatur getrocknet. Sofort anschließend an das Reinigen und Trocknen des Rundfilters wurde der Korrosionsgrad der Korrosionsabzeichnungen auf dem Rundfilter durch Sichtprüfung festgestellt. In der nachfolgenden Tabelle wird der ermittelte Korrosionsgrad angegeben. Zur besseren Beurteilung wurde ein Versuch nur mit reinem Leitungswasser ohne weiteren Zusatz durchgeführt. Es wurde jeweils die Korrosionsschutzwirkung für eine mit Leitungswasser angesetzte 3%ige wäßrige Lösung von Oleylamid, Kokosamid und Talgamid ermittelt. Zusätzlich wurde noch eine weitere Versuchsreihe durchgeführt, bei der der pH-Wert mit Triethanolamin auf pH 9,0 eingestellt wurde.

**Tabelle 1:**

| | Korrosionsgrad |
|---|---|
| Wasser | starke Korrosion |
| Oleylamid | Spuren von Korrosion |
| 3 Gew.-% in H₂O | |
| Kokosamid | keine Korrosion |
| 3 Gew.-% in H₂O | |
| Talgamid | keine Korrosion |
| 3 Gew.-% in H₂O | |

**Tabelle 2:**

| | Korrosionsgrad |
|---|---|
| Wasser, pH 9,0 | starke Korrosion |
| Oleylamid, pH 9,0 | leichte Korrosion |
| 3 Gew.-% in H₂O | |
| Talgamid, pH 9,0 | leichte Korrosion |
| 3 Gew.-% in H₂O | |
| Kokosamid, pH 9,0 | mäßige Korrosion |
| 3 Gew.-% in H₂O | |

Die vorstehenden Ergebnisse belegen, daß die erfindungsgemäß verwendeten Lactobionsäure-N-alkylamide Korrosionsschutzeigenschaften entsprechend der DIN-Norm 51360, Teil 2, besitzen.

## Patentansprüche

1. Verwendung von Lactobionsäure-N-alkylamiden als Korrosionsschutzmittel und/oder als Additiv in Metallbearbeitungsmitteln.

2. Verwendung von Lactobionsäure-N-alkylamiden nach Anspruch 1, wobei man Lactobionsäure-N-alkylamide mit über die Amidfunktion gebundenen gesättigten oder teilweise ungesättigten Alkylresten mit einer Kettenlänge von 8 bis 18 Kohlenstoffatomen einsetzt.

3. Verwendung von Lactobionsäure-N-alkylamiden nach Anspruch 1 und 2, wobei man Lactobionsäure-N-alkylamide einsetzt, die durch Umsetzung von Lactobionsäure oder Lactobionsäurederivaten mit Fettaminen erhalten werden.

4. Verwendung von Lactobionsäure-N-alkylamiden nach Anspruch 1 bis 3, wobei man Lactobionsäure-N-alkylamide aus der Gruppe Lactobionsäure-N-oleylamid, Lactobionsäure-N-kokosamid, Lactobionsäure-N-talgamid einsetzt.

5. Verwendung von Lactobionsäure-N-alkylamiden nach Anspruch 1 bis 4, wobei man Lactobionsäure-N-alkylamide in einer Menge von 0,1 bis 20 Gew.-% einsetzt.

6. Verwendung von Lactobionsäure-N-alkylamiden nach Anspruch 1 bis 4, wobei man Lactobionsäure-N-alkylamide in einer Menge von 0,1 bis 10 Gew.-% einsetzt.

## Claims

1. The use of lactobionic acid N-alkylamides as anticorrosion agents and/or as an additive in metal-processing agents.

2. The use of lactobionic acid N-alkylamides according to Claim 1, wherein lactobionic acid N-alkylamides having saturated or partially unsaturated alkyl radicals, bonded via the amide function, having a chain length of 8 to 18 carbon atoms are used.

3. The use of lactobionic acid N-alkylamides according to Claims 1 and 2, wherein lactobionic acid N-alkylamides obtained by reaction of lactobionic acid or lactobionic acid derivatives with fatty amines are used.

4. The use of lactobionic acid N-alkylamides according to Claims 1 to 3, wherein lactobionic acid N-alkylamides selected from the group consisting of lactobionic acid N-oleyl amide, lactobionic acid N-coconut amide and lactobionic acid N-tallow amide are used.

5. The use of lactobionic acid N-alkylamides according to Claims 1 to 4, wherein lactobionic acid N-alkylamides are used in a quantity of 0.1 to 20% by weight.

6. The use of lactobionic acid N-alkylamides according to Claims 1 to 4, wherein lactobionic acid N-alkylamides are used in a quantity of 0.1 to 10% by weight.

## Revendications

1. Utilisation de N-alkylamides de l'acide lactobionique comme composition ou produit de protection contre la corrosion et/ou comme additif dans des compositions ou produits pour le travail de transformation de métaux.

2. Utilisation de N-alkylamides de l'acide lactobionique selon la revendication 1, selon laquelle on utilise des N-alkylamides de l'acide lactobionique comportant des restes alkyles saturés ou partiellement insaturés, reliés par l'intermédiaire de la fonction amide et ayant une longueur de chaîne de 8 à 18 atomes de carbone.

3. Utilisation de N-alkylamides de l'acide lactobionique selon l'une des revendications 1 et 2, selon laquelle on utilise des N-alkylamides de l'acide lactobionique qui ont été obtenus par réaction de l'acide lactobionique ou de dérivés de l'acide lactobionique avec des amines grasses.

4. Utilisation de N-alkylamides de l'acide lactobionique selon l'une des revendications 1 à 3, selon laquelle on utilise des N-alkylamides de l'acide lactobionique choisis parmi l'ensemble formé par le N-oléylamide de l'acide lactobionique, le N-cocosamide de l'acide lactobionique, le N-amide de suif de l'acide lactobionique.

5. Utilisation de N-alkylamides de l'acide lactobionique selon l'une des revendications 1 à 4, selon laquelle on utilise des N-alkylamides de l'acide lactobionique en une quantité de 0,1 à 20% en poids.

6. Utilisation de N-alkylamides de l'acide lactobionique selon l'une des revendications 1 à 4, selon laquelle on utilise les N-alkylamides de l'acide lactobionique en une quantité de 0,1 à 10% en poids.
